# EUROPÄISCHE PATENTSCHRIFT

(11) **EP 1 544 313 B1**
(45) Veröffentlichungstag und Bekanntmachung des Hinweises auf die Patenterteilung: **11.04.2018**
(21) Anmeldenummer: 04028396.2
(22) Anmeldetag: 01.12.2004
(51) Int. Cl.: C22C 1/10, C22C 49/14

(54) **Faserverstärkter metallischer Verbundwerkstoff**
Fiber reinforced metal matrix composite
Matériau composite à matrice métallique renforcée par des fibres

(30) Priorität: 19.12.2003 DE 10360808
(43) Veröffentlichungstag der Anmeldung: 22.06.2005
(73) Patentinhaber: Airbus Operations GmbH, 21129 Hamburg (DE)
(72) Erfinder: Vichniakov, Alexei, Dr.-Ing., 39171 Bahrendorf (DE)
(74) Vertreter: Bird & Bird LLP

(56) Entgegenhaltungen:
- EP-A- 0 056 288
- EP-A- 0 312 151
- EP-A- 0 573 507
- DE-A1- 4 116 639
- DE-A1- 4 313 077
- US-A- 4 615 733

## Beschreibung

Die Erfindung betrifft einen Verbundwerkstoff, bestehend aus einer metallenen Matrix sowie darin eingebetteten anorganischen Verstärkungsfasern, wobei das Matrixmetall aus einer Gruppe stammt, die von Aluminium, Magnesium, Titan und Legierungen, die diese Metalle als Hauptbestandteile enthalten, gebildet wird, und wobei die Verstärkungsfasern aus einem mineralischen Werkstoff mit wesentlichen Anteilen an Siliziumoxid (SiO₂), Aluminiumoxid (Al₂O₃) und Eisenoxid (Fe₂O₃) bestehen. Ferner betrifft sie ein Verfahren zur Herstellung sowie die Verwendung eines derartigen Werkstoffs.

Bei der Auslegung von Leichtbaustrukturen wird ein besonderer Wert auf die Gewichtsreduzierung gelegt, zudem sollen die Leichtbaustrukturen in Abhängigkeit von der jeweiligen Anwendung unterschiedliche Anforderungen hinsichtlich ihrer statischen bzw. Ermüdungsfestigkeit sowie ihrer Schadenstoleranz erfüllen. Insbesondere im Flugzeugbau wird ein besonderes Augenmerk auf die schadenstoleranten Eigenschaften von Leichtbaustrukturen gelegt. Eine Verbesserung dieser schadenstoleranten Eigenschaften kann dabei auf unterschiedliche Weise erreicht werden, so zum Beispiel durch eine Erhöhung der Hautdicke, durch die Verwendung von zusätzlichen lokalen Versteifungen oder durch die lokale Anpassung der Hautdicke an die örtlichen Belastungsanforderungen. Eine andere Möglichkeit besteht in der Verwendung von Werkstoffen mit inhärent besseren schadenstoleranten Eigenschaften, wie beispielsweise metallische Schichtwerkstoffe oder faserverstärkte Laminate.

In letzter Zeit haben insbesondere die faserverstärkten Verbundwerkstoffe auf Metallbasis eine zunehmende Bedeutung gewonnen, da es die Verstärkung von metallischem Material mit Fasern erlaubt, die mechanischen und schadenstoleranten Eigenschaften von metallischen Werkstoffen signifikant zu erhöhen. Allerdings ist eine solche Verbesserung der Werkstoffeigenschaften zugleich mit deutlich höheren Kosten für derartige Verbundwerkstoffe verbunden, wobei ein wesentlicher Grund dafür in den höheren Herstellungskosten liegt. Vor allem Herstellungsverfahren, die mit dem Aufschmelzen des Basismetallwerkstoffes verbunden sind, sind sehr zeit-und kostenaufwendig. Als geeignetes, relativ preiswertes Herstellungsverfahren hat sich demgegenüber das Zusammenkleben von Metallblechen mit in einer Klebefolie eingebundenen Fasern bewährt.

So ist aus der EP 0 312 151 ein Laminat bekannt geworden, das aus wenigstens zwei Metallblechen besteht, zwischen denen eine Kunststoffschicht angeordnet ist, die mit den Metallblechen verklebt ist, wobei diese Schicht Glasfilamente enthält. Derartige Metall-Laminate sind insbesondere für Leichtbaustrukturen für Flugzeuganwendungen geeignet, da sie vorteilhafte mechanische Eigenschaften bei einem zugleich niedrigen strukturellen Gewicht aufweisen. Weiterhin ist aus der EP 0 056 288 ein Metall-Laminat bekannt geworden, bei dem die Verwendung von Polymerfasern aus der Gruppe von Aramiden, polyaromatischen Hydraziten und aromatischen Polyestern in einer Kunststoffschicht vorgesehen ist. Schließlich ist aus der EP 0 573 507 ein Laminatmaterial bekannt geworden mit in einer Kunststoffmatrix eingebetteten Verstärkungsfasern, die aus einer Gruppe stammen, die aus Kohlenstoff-, polyaromatischen Amid-, Aluminiumoxid-, Siliziumcarbidfasern oder deren Mischungen besteht.

Die Vorteile dieser bekannten laminierten Werkstoffe liegen im Vergleich zu äquivalenten monolithischen Blechen in den deutlich höheren schadenstoleranten Eigenschaften. So sind die Rißwachstumseigenschaften von langfaserverstärkten Metall-Laminaten um den Faktor 10 bis 20 besser als diejenigen von monolithischen Blechen. Andererseits besitzen diese bekannten laminierten Werkstoffe im Vergleich zu monolithischen Werkstoffen häufig schlechtere statische Eigenschaften. Beispielsweise kann die Elastizitätsgrenze bei einer Zug-, Druck- oder Schubbeanspruchung bei solchen bekannten laminierten Werkstoffen in Abhängigkeit von den verwendeten Klebesystemen und Fasertypen um 5 bis 20% niedriger liegen als bei äquivalenten monolithischen Werkstoffen.

Eine Verbesserung der statischen Eigenschaften bekannter Verbundwerkstoffe ist mit höheren Kosten verbunden. Die bekannten Herstellungsmethoden, wie Pulvermetallurgie oder Einbettung von Fasern in einem geschmolzenem Matrixmaterial, sind sehr kostenaufwendig und die Größen der damit herstellbaren Erzeugnissen sind sehr begrenzt.

Aufgabe der Erfindung ist es, einen Werkstoff der eingangs genannten Art mit wesentlich verbesserten statischen Eigenschaften bereitzustellen. Weiterhin ist es Aufgabe der Erfindung, ein Verfahren zur Herstellung sowie die Verwendung eines derartigen Werkstoffs anzugeben.

Die erste Aufgabe wird erfindungsgemäß durch einen Verbundwerkstoff gemäß Anspruch 1 gelöst, bei dem die Fasern eine Länge von wenigstens 10 mm aufweisen und in wenigstens einer Richtung parallel zueinander ausgerichtet angeordnet sind. Die Verstärkungsfasern bestehen aus einem mineralischen Werkstoff mit einem Anteil von 35 bis 55 Gew.% Siliziumdioxid (SiO₂), von 10 bis 25 Gew.% Aluminiumoxid (Al₂O₃), von 7 bis 20 Gew.% Eisenoxid (Fe₂O₃), von 3 bis 10 Gew.% Magnesiumoxid (MgO), von 0 bis 5 Gew.% Titanoxid (TiO₂), von 0 bis 5 Gew.% Stickstoffoxid (N₂O), von 0-10 Gew.% Kalliumoxid (K₂O) und von 5 bis 20 Gew.% % Kalziumoxid (CaO). Der Volumenanteil der Fasern liegt zwischen 10 und 70 Prozent. Vorteilhafte Weiterbildungen des Werkstoff nach der Erfindung sowie die Lösung der weiteren Aufgaben sind in den weiteren Ansprüchen angegeben.

Die Vorteile des Werkstoffs nach der Erfindung liegen neben den wesentlich verbesserten mechanischen und schadenstoleranten Eigenschaften in einer erheblichen Kostenreduzierung gegenüber den bislang für den gleichen Anwendungszweck eingesetzten Werkstoffen. Die Herstellung der in dem erfindungsgemäßen Werkstoff verwendeten Basaltfasern erfolgt dabei auf der Basis von natürlichen Gesteinen, wobei die Rohstoffkosten deutlich niedriger als beispielsweise diejenigen von Glasfasern sind.

Für die Herstellung von Basaltfasern kann ein natürliche Gestein in Form von Basalt, Granit, Diabas, Amphibolite, Diorit, Trachyt, Basalt, Porphyr oder Obsidian verwendet werden. Die Vorteile dieser Basaltfasern liegen in ihrem höherem Elastizitätsmodul von 90 bis120 GPa, im größeren Temperaturarbeitsbereich vom -260 bis +650°C, in den guten Eigenschaften bei wechselnden Temperaturen, guten Korrosionseigenschaften sowie in ihrer sehr guten Vibrationsbeständigkeit. Bisher war eine Verwendung derartiger langer Basaltfasern überwiegend aus der Bauindustrie als Thermoisolierungs-Werkstoff oder zur Armierung von Betonerzeugnissen sowie in der Elektronikindustrie für die Herstellung von Platinen bekannt. Daneben ist aus der EP 0 181 996 A2, der US 4 615 733 sowie der RU 2 182 605 C1 die Verwendung von Verbundwerkstoffen mit metallener Matrix bekannt geworden, die jeweils ein Verstärkung aus kurzen, ungerichtet verteilten Fasern aufweisen, wobei diese Fasern ebenfalls überwiegend aus einem mineralischen Werkstoff mit wesentlichen Anteilen an Siliziumoxid (SiO₂), Aluminiumoxid (Al₂O₃) und Eisenoxid (Fe₂O₃) bestehen. Diese bekannten kurzfaserverstärkten Verbundwerkstoffe sind jedoch für den vorgesehenen Einsatzzweck nicht geeignet, da sie nicht über die geforderten mechanischen Eigenschaften bezüglich der Schadenstoleranz, insbesondere der Rißzähigkeit und dem Widerstand gegen Ermüdungsrißausbreitung, verfügen.

Nachfolgend soll die Erfindung anhand eines in der Zeichnung schematisch dargestellten Ausführungsbeispiele näher erläutert werden. Es zeigen:
- Fig. 1: eine Darstellung einer Faserfolie mit Deckblechen in Verbundwerkstoff
- Fig. 2: einen ersten Herstellungsschnitt
- Fig. 3: Faseranordnung in einer Folie
- Fig. 4: eine weitere Ausführungsform mit zwei Faserfolien mit Deckblechen in Verbundwerkstoffen
- Fig. 5: Anordnung von Faserfolien ohne Deckbleche mit mehreren unidirektional eingerichteten Faserfolien in Verbundwerkstoff
- Fig. 6: Anordnung von Faserfolien ohne Deck- und Zwischenblechen in Verbundwerkstoff
- Fig. 7: Anordnung von Faserfolien mit Deck- und Zwischenblechen in Verbundwerkstoff.

Der dargestellte Verbundwerkstoff besteht aus einer oberen und unteren Decklage 1, 2 aus metallenem Werkstoff, im Fall des hier beschriebenen Ausführungsbeispiels aus einer Aluminiumlegierung der Serie 5XXX, hier der Aluminiumlegierung AlMg2, der die metallene Matrix bildet. In gleicher Weise können als Matrixwerkstoff auch Metalle aus der Gruppe der Aluminium-Kupfer-Legierungen, wie solche vom Typ AA2024, der Aluminium-Zink-Legierungen, wie solche vom Typ AA7075, Aluminium-Lithiumlegierungen mit einem Lithiumgehalt von 0.5 bis 3 Prozent, Titanlegierungen, Kupfer bzw. Kupferlegierungen sowie Magnesiumlegierungen verwendet werden.

Zwischen diesen Decklagen sind Langfasern 3 aus einem Basaltwerkstoff angeordnet, wobei diese Fasern 3 die in der nachfolgenden Tabelle angegebene chemische Zusammensetzung aufweisen:

| Komponente | Gew. % | bevorzugter Bereich Gew. % |
|---|---|---|
| SiO₂ | 35-55 | 47-50 |
| TiO₂ | 0-5 | 1-2 |
| Al₂O₃ | 10-25 | 15-18 |
| Fe₂O₃, FeO | 7-20 | 11-14 |
| MgO | 3-10 | 5-7 |
| CaO | 5-20 | 6-12 |
| N₂O | 0-5 | 2-3 |
| K₂O | 0-10 | 2-7 |

Bei ihrer Positionierung liegen die Basaltfasern 3 in der Aluminiummatrix wenigstens in einer Richtung parallel zueinander. Sie können aber auch in Form von Geweben miteinander verbunden sein. In beiden Fällen liegt der Volumenanteil der Fasern 3 am Verbundwerkstoff in einem Bereich zwischen 10 und 70 Prozent.

Die Fasern 3 werden mit einer thermisch erzeugten Beschichtung 4 aus Partikeln, die aus Aluminium, Magnesium, Titan oder Legierungen, die diese Metalle als Hauptbestandteile enthalten, versehen, ihre Bruchdehnung beträgt etwa 2 bis 5 Prozent. Die so beschichteten Fasern können in Form von Folien 5 miteinander verbunden werden, wobei die Verbindung der beschichteten Fasern 3 zur Bildung von Folien 5 bei Temperaturen von über 200°C und bei einem Preßdruck von über 10 MPa erfolgt.

In dem Verbundwerkstoff können insbesondere auch mehrere Folien 5 mit beschichteten Fasern 3 sowie andere zusätzliche Bleche, die aus Aluminium, Magnesium, Titan und Legierungen, die diese Metalle als Hauptbestandteile enthalten, verwendet werden, wobei diese bei der Herstellung entweder gleichzeitig oder aber sukzessive miteinander verbunden werden können, beispielsweise durch Walzen. Die Verbindung von einzelnen Folien 5 mit beschichteten Fasern 3, sei es mit oder ohne Zwischenlagen aus zusätzlichen Blechen, kann aber auch in einer Vakuumkammer oder in einem Autoklaven unter Schutzgas erfolgen.

Die in dem Verbundwerkstoff verwendeten Bleche weisen eine Blechdicke von 0.01 bis 3 mm auf, die Folien 5 aus den beschichteten Fasern 3 können entweder einheitlich orientiert sein oder aber in aufeinanderfolgenden Lagen unterschiedliche Orientierungen aufweisen.

Der so erhaltene Verbundwerkstoff kann nach der erfolgten Verbindung der einzelnen Schichten miteinander zu einem Verbundblech ausgewalzt werden und dann insbesondere beim Bau von Flugzeugrümpfen verwendet werden, wobei zumindest in einem Teil des Rumpfes die Haut und/oder eine etwaige Hautverstärkung aus einem derartigen Verbundwerkstoff besteht.

## Patentansprüche

1. Verbundwerkstoff, bestehend aus einer metallenen Matrix sowie darin eingebetteten anorganischen Verstärkungsfasern, wobei das Matrixmetall aus einer Gruppe stammt, die von Aluminium, Magnesium, Titan und Legierungen, die diese Metalle als Hauptbestandteile enthalten, gebildet wird, und wobei die Verstärkungsfasern aus einem mineralischen Werkstoff mit einem Anteil von 35 bis 55 Gew.% Siliziumoxid (SiO₂), von 10 bis 25 Gew. % Aluminiumoxid (Al₂O₃), von 7 bis 20 Gew.% Eisenoxid (Fe₂O₃), von 3 bis 10 Gew.% Magnesiumoxid, 0 bis 5 Gew:% Titanoxid (TiO₂), 0 bis 5 Gew.% Stickstoffoxid (N₂O), 0 bis 10 Gew.% Kalliumoxid (K₂O) und von 5 bis 20 Gew.% Kalziumoxid (CaO) bestehen, und der Volumenanteil der Fasern (3) zwischen 10 und 70 Prozent liegt, wobei Fasern (3) eine Länge von wenigstens etwa 10 mm aufweisen, **dadurch gekennzeichnet, dass** die Fasern (3) in wenigstens einer Richtung parallel zueinander ausgerichtet angeordnet sind.

2. Verbundwerkstoff nach Anspruch 1, **dadurch gekennzeichnet, dass** der Anteil an Siliziumoxid (SiO₂) 47 bis 50 Gew.% beträgt.

3. Verbundwerkstoff nach Anspruch 1 oder 2, **dadurch gekennzeichnet, dass** der Anteil an Aluminiumoxid (Al₂O₃) 15 bis 18 Gew.% beträgt.

4. Verbundwerkstoff nach einem der Ansprüche 1 bis 3, **dadurch gekennzeichnet, dass** der Anteil an Eisenoxid (Fe₂O₃) 11 bis 14 Gew.% beträgt.

5. Verbundwerkstoff nach einem der Ansprüche 1 bis 4, **dadurch gekennzeichnet, dass** der Anteil an Magnesiumoxid (MgO) 5 bis 7 Gew.% beträgt.

6. Verbundwerkstoff nach einem der Ansprüche 1 bis 5, **dadurch gekennzeichnet, dass** der Anteil an Kalziumoxid (CaO) 6 bis 12 Gew.% beträgt.

7. Verbundwerkstoff nach einem der Ansprüche 1 bis 6, **dadurch gekennzeichnet, dass** die Fasern (3) durch thermisches Beschichten mit Partikeln aus Aluminium, Magnesium, Titan und Legierungen, die diese Metalle als Hauptbestandteile enthalten, miteinander verbunden sind.

8. Verbundwerkstoff nach einem der Ansprüche 1 bis 7, **dadurch gekennzeichnet, dass** die Fasern (3) in Form eines Gewebes miteinander verbunden sind.

9. Verbundwerkstoff nach einem der Ansprüche 1 bis 8, **dadurch gekennzeichnet, dass** die Fasern (3) in Form von Folie (5) durch Partikel miteinander verbunden sind.

10. Verbundwerkstoff nach Anspruch 9, **dadurch gekennzeichnet, dass** mehrere Folien (5) aus beschichteten Fasern (3) zusammen mit Zwischenlagen aus zusätzlichen Blechen aus Aluminium, Magnesium, Titan und Legierungen, die diese Metalle als Hauptbestandteile enthalten, miteinander verbunden sind.

11. Verbundwerkstoff nach Anspruch 10, **dadurch gekennzeichnet, dass** die Bleche (1,2) eine Stärke von 0.01 bis 3 mm aufweisen.

12. Verbundwerkstoff nach der einem Ansprüche 9 bis 11, **dadurch gekennzeichnet, dass** die Folien (5) aus beschichteten Fasern (3) in unterschiedlichen Orientierungen angeordnet sind.

13. Verfahren zur Herstellung eines Verbundwerkstoffs nach einem der Ansprüche 9 bis 12, **dadurch gekennzeichnet, dass** die eingebetteten Fasern (3) bzw. Folien mit eingebetteten Fasern (3) bei Temperaturen oberhalb von 200°C zu Folien (1,2) verbunden werden.

14. Verfahren zur Herstellung eines Verbundwerkstoffes nach einem der Ansprüche 9 bis 13, **dadurch gekennzeichnet, dass** die Verbindung der eingebetteten Fasern (3) zu Folien (1,2) bei einem Pressdruck von wenigstens 10 MPa erfolgt.

15. Verfahren zur Herstellung eines Verbundwerkstoffes nach einem der Ansprüche 9 bis 14, **dadurch gekennzeichnet, dass** die Verbindung in einer Vakuumkammer erfolgt.

16. Verfahren zur Herstellung eines Verbundwerkstoffes nach einem der Ansprüche 9 bis 14, **dadurch gekennzeichnet, dass** die Verbindung unter Schutzgas in einem Autoklaven oder Schutzgasatmosphäre.

17. Verfahren zur Herstellung eines Verbundwerkstoffes nach einem der Ansprüche 10 bis 16, **dadurch gekennzeichnet, dass** der durch Verbindung der einzelnen Schichten hergestellte Verbund zu einem Verbundblech gewalzt wird.

18. Verwendung eines Verbundwerkstoffes nach einem der Ansprüche 1 bis 17 zur Herstellung eines Flugzeugrumpfes, **dadurch gekennzeichnet, dass** in wenigstens einem Teil des Rumpfes die Haut und/oder eine Hautverstärkung aus Verbundwerkstoff besteht.

## Claims

1. A composite material comprising a metal matrix as well as inorganic reinforcing fibres embedded therein, wherein the matrix metal it taken from a group including aluminium, magnesium, titanium and alloys containing these metals as main components, and wherein the reinforcing fibres comprise a mineral material with a content of 35 to 55% by weight silicon oxide (SiO₂), 10 to 25% by weight aluminium oxide (Al₂O₃), 7 to 20% by weight iron oxide (Fe₂O₃), 3 to 10% by weight magnesium oxide (MgO), 0 to 5% by weight titanium oxide (TiO₂), 0 to 5% by weight nitrous oxide (N₂O), 0 to 10% by weight potassium oxide (K₂O) and 5 to 20% by weight calcium oxide (CaO) and the volumetric proportion of the fibres (3) is between 10 and 70 percent, wherein the fibres (3) have a length of at least around 10 mm, **characterised in that** the fibres (3) are arranged aligned in parallel to each other in at least one direction.

2. The composite material according to claim 1, **characterised in that** the content of silicon oxide (SiO₂) is 47 to 50% by weight.

3. The composite material according to claim 1 or 2, **characterised in that** the content of aluminium oxide (Al₂O₃) is 15 to 18% by weight.

4. The composite material according to any one of claims 1 to 3, **characterised in that** the content of iron oxide (Fe₂O₃) is 11 to 14% by weight.

5. The composite material according to any one of claims 1 to 4, **characterised in that** the content of magnesium oxide (MgO) is 5 to 7% by weight.

6. The composite material according to any one of claims 1 to 5, **characterised in that** the content of calcium oxide (CaO) is 6 to 12% by weight.

7. The composite material according to any one of claims 1 to 6, **characterised in that** the fibres (3) are interconnected through thermal coating with particles of aluminium, magnesium, titanium and alloys containing these metals as main components.

8. The composite material according to any one of claims 1 to 7, **characterised in that** the fibres (3) are interconnected in the form of a fabric.

9. The composite material according to any one of claims 1 to 8, **characterised in that** through particles the fibres (3) are interconnected in the form of a film (5).

10. The composite material according to claim 9, **characterised in that** a plurality of films (5) of coated fibres (3) together with intermediate layers of additional sheets of aluminium, magnesium, titanium and alloys containing these metals as main components are connected to each other.

11. The composite material according to claim 10, **characterised in that** the sheets (1, 2) have a thickness of 0.01 to 3 mm.

12. The composite material according to any one of claims 9 to 11, **characterised in that** the films (5) are made up of coated fibres (3) in different orientations.

13. A method of producing composite material according to any one of claims 9 to 12, **characterised in that** the embedded fibres (3) or films with embedded fibres (3) are bonded to form films (1, 2) at temperatures above 200°C.

14. The method of producing a composite material according to any one of claims 9 to 13, **characterised in that** the combining of the embedded fibres (3) to films (1, 2) takes place at a pressing pressure of at least 10 MPa.

15. The method of producing a composite material according to any one of claims 9 to 14, **characterised in that** the combining takes place in a vacuum chamber.

16. The method of producing a composite material according to any one of claims 9 to 14, **characterised in that** the combining takes place under protective gas in an autoclave or in a protective gas atmosphere.

17. The method of producing a composite material according to any one of claims 10 to 16, **characterised in that** the composite produced by combining the individual layers is rolled to form a composite sheet material.

18. Use of a composite material according to any one of claims 1 to 17 for producing an aircraft fuselage, **characterised in that** in at least one part of the fuselage the skin and/or a skin reinforcement comprises composite material.

## Revendications

1. Matière composite, composée d'une matrice métallique, ainsi que de fibres de renfort anorganiques incorporées dans celle-ci, le métal de la matrice provenant d'un groupe qui est formé par l'aluminium, le magnésium, le titane et des alliages qui contiennent lesdits métaux en tant que composants principaux, et les fibres de renfort étant composées d'une matière minérale comportant une part de 35 à 55 % en poids d'oxyde de silicium (SiO₂), de 10 à 25 % en poids d'oxyde d'aluminium (Al₂O₃), de 7 à 20 % en poids d'oxyde de fer (Fe₂O₃), de 3 à 10 % en poids d'oxyde de magnésium, de 0 à 5 % en poids d'oxyde de titane (TiO₂), de 0 à 5 % en poids d'oxyde d'azote (N₂O), de 0 à 10 % en poids d'oxyde de potassium (K₂O) et de 5 à 20 % en poids d'oxyde de calcium (CaO) et la part en volume des fibres (3) se situant entre 10 et 70 pour cent, des fibres (3) présentant une longueur d'au moins environ 10 mm, **caractérisée en ce qu'**au moins dans une direction, les fibres (3) sont placées à la parallèle les unes des autres.

2. Matière composite selon la revendication 1, **caractérisée en ce que** la part d'oxyde de silicium (SiO₂) s'élève à de 47 à 50 % en poids.

3. Matière composite selon la revendication 1 ou 2, **caractérisée en ce que** la part d'oxyde d'aluminium (Al₂O₃) s'élève à de 15 à 18 % en poids.

4. Matière composite selon l'une quelconque des revendications 1 à 3, **caractérisée en ce que** la part d'oxyde de fer (Fe₂O₃) s'élève à de 11 à 14 % en poids.

5. Matière composite selon l'une quelconque des revendications 1 à 4, **caractérisée en ce que** la part d'oxyde de magnésium (MgO) s'élève à de 5 à 7 % en poids.

6. Matière composite selon l'une quelconque des revendications 1 à 5, **caractérisée en ce que** la part d'oxyde de calcium (CaO) s'élève à de 6 à 12 % en poids.

7. Matière composite selon l'une quelconque des revendications 1 à 6, **caractérisée en ce que** les fibres (3) sont assemblées entre elles par revêtement thermique avec des particules d'aluminium, de magnésium, de titane et d'alliages qui contiennent lesdits métaux en tant que composants principaux.

8. Matière composite selon l'une quelconque des revendications 1 à 7, **caractérisée en ce que** les fibres (3) sont assemblées entre elles sous la forme d'un tissu.

9. Matière composite selon l'une quelconque des revendications 1 à 8, **caractérisée en ce que** les fibres (3) sont assemblées entre elles par des particules sous la forme d'un film (5).

10. Matière composite selon la revendication 9, **caractérisée en ce que** plusieurs films (5) en fibres (3) revêtues sont assemblés entre eux avec des couches intermédiaires de tôles additionnelles d'aluminium, de magnésium, de titane et d'alliages qui contiennent lesdits métaux en tant que composants principaux.

11. Matière composite selon la revendication 10, **caractérisée en ce que** les tôles (1, 2) présentent une épaisseur de 0,01 à 3 mm.

12. Matière composite selon l'une quelconque des revendications 9 à 11, **caractérisée en ce que** les films (5) en fibres (3) revêtues sont placés selon différentes orientations.

13. Procédé destiné à la fabrication d'une matière composite selon l'une quelconque des revendications 9 à 12, **caractérisé en ce qu'**on assemble les fibres (3) incorporées ou les films avec des fibres (3) incorporées à des températures supérieures à 200 °C en films (1, 2).

14. Procédé destiné à la fabrication d'une matière composite selon l'une quelconque des revendications 9 à 13, **caractérisé en ce que** l'assemblage des fibres (3) incorporées en films (1, 2) s'effectue sous une pression de façonnage d'au moins 10 MPa.

15. Procédé destiné à la fabrication d'une matière composite selon l'une quelconque des revendications 9 à 14, **caractérisé en ce que** l'assemblage s'effectue dans une chambre sous vide.

16. Procédé destiné à la fabrication d'une matière composite selon l'une quelconque des revendications 9 à 14, **caractérisé en ce que** l'assemblage s'effectue sous gaz protecteur dans un autoclave ou sous atmosphère protectrice.

17. Procédé destiné à la fabrication d'une matière composite selon l'une quelconque des revendications 10 à 16, **caractérisé en ce qu'**on lamine le composite fabriqué par assemblage des couches individuelles en une tôle composite.

18. Utilisation d'une matière composite selon l'une quelconque des revendications 1 à 17 pour la fabrication d'un fuselage d'avion, **caractérisée en ce que** dans au moins une partie du fuselage, l'enveloppe et/ou un renfort d'enveloppe est composé(e) de matière composite.
